# EUROPÄISCHE PATENTSCHRIFT

(11) **EP 3 572 165 B1**
(45) Veröffentlichungstag und Bekanntmachung des Hinweises auf die Patenterteilung: **03.04.2024**
(21) Anmeldenummer: 19170743.9
(22) Anmeldetag: 24.04.2019
(51) Int. Cl.: B22F 1/065, B22F 9/04, H01F 1/057

(54) **VERFAHREN ZUR HERSTELLUNG EINES MATERIALS FÜR DIE HERSTELLUNG VON SELTENERD-MAGNETEN**
METHOD FOR THE MANUFACTURE OF A MATERIAL FOR THE PRODUCTION OF RARE EARTH MAGNETS
PROCÉDÉ DE FABRICATION D'UN MATÉRIAU POUR LA FABRICATION D'AIMANTS EN TERRES RARES

(30) Priorität: 24.05.2018 DE 102018112411
(43) Veröffentlichungstag der Anmeldung: 27.11.2019
(73) Patentinhaber: NETZSCH Trockenmahltechnik GmbH, 95100 Selb (DE)
(72) Erfinder: Winter, Frank, 35435 Winterberg OT Launsbach (DE); Fernengel, Wilhelm Dr., 63801 Kleinostheim (DE)

(56) Entgegenhaltungen:
- EP-A1- 3 131 099
- JP-A- H04 110 404
- US-A1- 2014 334 962

## Beschreibung

Die vorliegende Erfindung betrifft ein Verfahren zur Herstellung eines Ausgangsmaterials für die Herstellung eines Seltenerd-Magneten sowie ein Verfahren zum Betreiben einer Anlage zur Herstellung eines Ausgangsmaterials für die Herstellung von Seltenerd-Magneten gemäß den Merkmalen der unabhängigen Ansprüche.

### Stand der Technik

Ein Dauermagnet bzw. Permanentmagnet besteht aus einem magnetisierbaren Material, zum Beispiel Eisen, Kobalt oder Nickel, welches ein statisches Magnetfeld behält, ohne dass im Gegensatz zu Elektromagneten ein elektrischer Stromfluss benötigt wird. Ein Dauermagnet kann durch die Einwirkung eines Magnetfeldes auf ferromagnetisches Material erzeugt werden.

Unter dem Namen Seltenerd-Magnet wird eine Gruppe von Permanentmagneten zusammengefasst, die im Wesentlichen aus Eisenmetallen (Eisen, Cobalt, seltener Nickel) und Seltenerd-Metallen (insbesondere Neodym, Samarium, Praseodym, Dysprosium, Terbium, Gadolinium) bestehen. Seltenerd-Magneten zeichnen sich dadurch aus, dass sie eine hohe magnetische Remanenzflussdichte und damit eine hohe magnetische Energiedichte aufweisen.

Permanentmagnete werden aus kristallinem Pulver hergestellt. Das Magnetpulver wird in Gegenwart eines starken Magnetfelds in eine Form gepresst. Dabei richten sich die Kristalle mit ihrer bevorzugten Magnetisierungsachse in Richtung des Magnetfelds aus. Die Presslinge werden anschließend gesintert. Beim Sintern werden die pulverisierten Bestandteile des Pulvers durch Erwärmung miteinander verbunden oder verdichtet, wobei jedoch keine oder zumindest nicht alle Ausgangsstoffe aufgeschmolzen werden. Dabei werden die Presslinge - oft unter erhöhtem Druck - derart erhitzt, dass die Temperaturen unterhalb der Schmelztemperatur der Hauptkomponenten bleiben, so dass die Gestalt (Form) des Werkstückes erhalten bleibt.

Zur Herstellung eines Materials, welches zur Fertigung von Permanentmagneten, insbesondere von Nd-Fe-B (Neodym-Eisen-Bor) Magneten, benötigt wird, ist im Stand der Technik bekannt, Seltenerdmetall umfassende Legierungen zu einem pulverförmigen Zwischenprodukt, beispielsweise in Form von Grobpulver oder Feinpulver, zu vermahlen. Zur Herstellung von pulverförmigen Zwischenprodukten eignen sich in der Regel die herkömmlichen Zerkleinerungstechniken, beispielsweise Dampfstrahlmühlen oder ähnliches.

Da die Vorkommen von Seltenerdmetallen begrenzt sind und insbesondere die Gewinnung derselben sehr teuer ist, gewinnen neben Seltenerdmetall umfassenden Legierungen zur Herstellung eines Materials für die Fertigung von Seltenerd-Magneten auch Altmagnete zunehmend an Bedeutung, welche für die Herstellung eines Materials für die Fertigung von Seltenerd-Magneten wiederverwendet und/oder recycelt werden. Bei den Altmagneten handelt es sich beispielsweise um Magnete, welche in Motoren oder in Elektroaltgeräten oder dergleichen eingesetzt wurden und nicht mehr benötigt werden bzw. welche ihre gewünschten Eigenschaften und/oder ihre gewünschte Leistungsstärke nicht und/oder nicht mehr vollständig erfüllen. Insofern spricht man bei der Verwendung von Altmagneten auch von einem Recycling-Material.

Problematisch ist jedoch, dass bei der Feinmahlung von solchen Seltenerd-Magnetpulvern mit herkömmlichen Verfahren, beispielsweise in Fließbettstrahlmühlen oder ähnlichen Mahlanlagen, Pulverteilchen entstehen, die scharfe Ecken und Kanten aufweisen. Diese scharfen Ecken und Kanten sind aus verschiedensten Gründen in höchstem Maße unerwünscht, insbesondere deshalb, weil Magnete, die unter Verwendung eines solchen scharfkantigen Pulvers hergestellt wurden, schlechtere Magnetwerte bzw. geringere magnetische Energiedichten zeigen, als theoretisch zu erwarten wäre, wenn man bei den Berechnungen die Existenz von gerundeten Pulverpartikeln, d.h. ohne scharfe Ecken und Kanten, voraussetzt.

Die Offenlegungsschrift EP 3 131 099 A1 beschreibt ein Verfahren zum Herstellen eines Legierungspulvers für die Herstellung von Seltenerd-Magneten. Hierbei wird das Legierungspulver zunächst in einer Pulverisierungskammer einer Pulverisierungsvorrichtung bspw. mittels der Wasserstoffpulverisierungstechnik grob pulverisiert. Anschließend erfolgt ein Aussieben von unerwünschten Partikelgrößen, bevor eine weitere Feinpulverisierung durchgeführt wird.

### Beschreibung

Der Erfindung liegt die Aufgabe zugrunde, ein Verfahren zur Herstellung eines Ausgangsmaterials für die Fertigung von Seltenerd-Magneten zur Verfügung zu stellen, durch welches die in einem pulverförmigen Zwischenprodukt vorhandenen scharfen Ecken und Kanten der Pulverteilchen zumindest weitgehend auf einfache Art und Weise verringert und/oder reduziert werden, wodurch ein optimiertes Ausgangsmaterial zur Herstellung von verbesserten Seltenerd-Magneten bereitgestellt wird. Gleichzeitig soll das Verfahren zur Herstellung eines pulverförmigen Ausgangsmaterials zur Herstellung von Seltenerd-Magneten selbst optimiert werden. Weiter ist eine Anlage zur Herstellung eines Ausgangsmaterials für die Fertigung von Seltenerd-Magneten vorgesehen, mittels welcher das Verfahren zur Herstellung eines Ausgangsmaterials für die Herstellung eines Seltenerd-Magneten auf einfache Art und Weise durchgeführt werden kann und durch die ein optimiertes Ausgangsmaterial für die Herstellung eines Seltenerd-Magneten bereitgestellt werden kann.

Die obige Aufgabe wird durch ein Verfahren zur Herstellung eines pulverförmigen und zur Fertigung von Seltenerd-Magneten vorgesehenen Ausgangsmaterials und ein Verfahren zum Betreiben einer Anlage zur Herstellung eines pulverförmigen und zur Fertigung von Seltenerd-Magneten vorgesehenen Ausgangsmaterials gelöst, die die Merkmale in den unabhängigen Patentansprüchen umfassen. Weitere vorteilhafte Ausgestaltungen werden durch die Unteransprüche beschrieben.

In einem ersten Schritt wird mindestens ein magnetisches bzw. magnetisierbares Rohmaterial bereitgestellt. Dabei kann es sich beispielsweise um eine Seltenerdmetall umfassende Legierung handeln. Alternativ oder zusätzlich kann magnetisches Recyclingmaterial verwendet werden, beispielsweise Altmagneten, welche in Motoren und/oder in Elektroaltgeräte eingesetzt wurden und dort jeweils für eine weitere Verwendung keinen Nutzen mehr haben. Vorzugsweise handelt es sich bei dem mindestens einen magnetischen bzw. magnetisierbaren Rohmaterial bzw. dem Recyclingmaterial um Nd-Fe-B (Neodym-Eisen-Bor) haltige Legierungen oder Nd-Fe-B (Neodym-Eisen-Bor) Magneten.

In einem nächsten Schritt erfolgt ein Zerkleinern des bereitgestellten magnetischen bzw. magnetisierbaren Rohmaterials, wobei aus dem mindestens einen magnetischen bzw. magnetisierbaren Rohmaterial ein pulverförmiges Zwischenprodukt gebildet wird. Dieses umfasst Pulverteilchen, die Ecken und Kanten aufweisen. Diese Ecken und Kanten bewirken, dass Magnete, die aus dem pulverförmigen Zwischenmaterial hergestellt werden, einen gemessenen Magnetwert bzw. einen gemessenen Wert magnetischer Energiedichte aufweisen, der deutlich unterhalb eines berechneten, theoretisch zu erwartenden Magnetwertes liegt.

Die Zerkleinerung des magnetischen bzw. magnetisierbaren Rohmaterials erfolgt dabei in einer Art und Weise, dass die dabei gebildeten Pulverteilchen des pulverförmigen Zwischenproduktes eine Partikelgröße zwischen 2 µm bis 10 µm, vorzugsweise zwischen 3 µm bis 5 µm, aufweisen.

Die Zerkleinerung erfolgt insbesondere vermittels einer Zerkleinerungseinrichtung, beispielsweise vermittels herkömmlich bekannter Zerkleinerungstechniken. Eine erste Grobzerkleinerung zur Herstellung von Grobpulver mit einer Partikelgröße von circa 100 µm bis 300 µm kann beispielsweise durch den Einsatz von mechanischen Zerkleinerungsanlagen und/oder durch die Verwendung von Wasserstofftechnologie erfolgen. Für die Feinmahlung bzw. zur Herstellung von Feinpulver mit einer Partikelgröße von circa 0,1 µm bis 20 µm werden Mahlanlagen zur Feinmahlung, wie beispielsweise Fließbettstrahlmühlen oder ähnliche Mahlanlagen eingesetzt, die insbesondere unter Schutzgas betrieben werden. Bei dem verwendeten Schutzgas handelt es sich für gewöhnlich um Stickstoff oder Argon.

In einem weiteren Schritt des erfindungsgemäßen Verfahrens werden die Pulverteilchen des pulverförmigen Zwischenproduktes verrundet, d.h. in dem weiteren Schritt werden die Ecken und Kanten der Pulverteilchen abgerundet und/oder reduziert und/oder weitgehend abgeschliffen. Die dabei entstehenden verrundeten Pulverteilchen weisen dabei im Wesentlichen dieselbe Größe auf wie die kantigen Pulverteilchen des pulverförmigen Zwischenproduktes, nämlich eine Partikelgröße zwischen 2 µm bis 10 µm, vorzugsweise zwischen 3 µm bis 5 µm.

Hierfür umfasst die Anlage eine Schleifvorrichtung, die zum Verrunden der eckigen, scharfkantigen Pulverteilchen des pulverförmigen Zwischenproduktes ausgebildet ist. Die Schleifvorrichtung umfasst einen Aufnahmeraum, in den das pulverförmige Zwischenprodukt eingefüllt wird. Dieses wird nunmehr innerhalb des Aufnahmeraums herumgewirbelt, so dass die Pulverteilchen aneinander reiben, wodurch die Ecken und Kanten reduziert und insbesondere abgeschliffen werden. Vorzugsweise erfolgt das Einfüllen in die und das Behandeln des pulverförmigen Zwischenproduktes innerhalb der Schleifvorrichtung unter Verwendung eines Schutzgases. Das pulverförmige Zwischenprodukt wird insbesondere für eine definierte Zeit, beispielsweise zwischen 30 Minuten und zwei Stunden, vorzugsweise für etwa eine Stunde in der Schleifvorrichtung bearbeitet. Der Aufnahmeraum der Schleifvorrichtung wird vorzugsweise für den Schleifprozess zu 50% bis 99% mit pulverförmigem Zwischenprodukt befüllt, insbesondere sollte das pulverförmige Zwischenprodukt mindestens 80% des Aufnahmeraums ausfüllen. Vorzugsweise wird der restliche Raum innerhalb des Aufnahmeraums der Schleifvorrichtung durch das verwendete Schutzgas ausgefüllt.

Als Schleifvorrichtung kann beispielsweise eine herkömmliche Mahlvorrichtung derart modifiziert werden, dass das pulverförmige Zwischenprodukt einerseits kräftig innerhalb der modifizierten Mahlvorrichtung herumgewirbelt wird, so dass die Pulverteilchen aneinander reiben. Andererseits darf bei dem Schleifprozess keine weitere Vermahlung des pulverförmigen Zwischenproduktes stattfinden, das zu frischen scharfen Bruchkanten führen würde. Dieser schonende Schleifprozess wird erfindungsgemäß dadurch erreicht, dass die Schleifvorrichtung / modifizierte Mahlvorrichtung mit einem niedrigen Gasdruck zwischen 0,25 bar und 1,00 bar betrieben wird. Der Gasdruck muss dabei insbesondere derart angepasst werden, dass die Pulverteilchen des pulverförmigen Zwischenproduktes zwar in der Schleifvorrichtung / modifizierten Mahlvorrichtung weitgehend frei beweglich sind, wobei jedoch die Energie der Pulverteilchen für eine weitere Vermahlung nicht ausreicht. Bei der Bewegung der Pulverteilchen in der Schleifvorrichtung / modifizierten Mahlvorrichtung kommt es zu Reibungseffekten zwischen den einzelnen Pulverteilchen. Diese Reibungseffekte bewirken, dass die scharfen Ecken und Kanten des pulverförmigen Zwischenproduktes deutlich abgerundet werden, wodurch ein optimiertes pulverförmiges Produkt mit verrundeten Pulverteilchen entsteht.

Dieses optimierte pulverförmige Produkt kann bereits als erstes Ausgangsmaterial zur Fertigung erster Seltenerd-Magnete verwendet werden. Die unter Verwendung des ersten Ausgangsmaterials hergestellten ersten Seltenerd-Magnete weisen deutlich bessere Magnetwerte bzw. höhere magnetische Energiedichten auf als Magnete, die aus dem oben beschriebenen pulverförmigen Zwischenprodukt gefertigt werden.

Alternativ ist vorgesehen, dass das optimierte pulverförmige Produkt in einem weiteren Verfahrensschritt einem Klassierungsprozess unterzogen wird, um die bei der Reibung der Pulverteilchen innerhalb der Schleifvorrichtung anfallenden Feinstabriebanteile aus dem optimierten pulverförmigen Produkt zu entfernen. Dabei wird eine Fraktion gebildet, die nur noch verrundete Pulverteilchen einer Größe zwischen 2 µm bis 10 µm, vorzugsweise zwischen 3 µm bis 5 µm, enthält. Wird diese Fraktion als zweites Ausgangsmaterial zur Fertigung von zweiten Seltenerd-Magneten verwendet, dann können Produkte mit weiter verbesserten Magnetwerten bzw. höheren magnetischen Energiedichten hergestellt werden.

Als Trenneinrichtung zur Klassierung des optimierten pulverförmigen Produktes in eine Feinfraktion, umfassend die Feinstabriebanteile, und eine Grobfraktion, umfassend die aus dem magnetischen bzw. magnetisierbaren Rohmaterial hergestellten gewünschten verrundeten Pulverteilchen, kann beispielsweise ein dynamischer Sichter oder ein schnell rotierender Sichter eingesetzt werden.

Experimentelle Daten zeigen, dass die ersten Seltenerd- Magnete, die unter Verwendung von verrundeten Pulverteilchen hergestellt wurden, und insbesondere die zweiten Seltenerd- Magnete, die unter Verwendung von klassierten verrundeten Pulverteilchen hergestellt wurden, bessere magnetische Eigenschaften aufweisen und insbesondere Magnetwerte bzw. magnetische Energiedichten zeigen, die näher an die theoretisch berechneten Werte herankommen.

### Figurenbeschreibung

Im Folgenden sollen Ausführungsbeispiele die Erfindung und ihre Vorteile anhand der beigefügten Figuren näher erläutern. Die Größenverhältnisse der einzelnen Elemente zueinander in den Figuren entsprechen nicht immer den realen Größenverhältnissen, da einige Formen vereinfacht und andere Formen zur besseren Veranschaulichung vergrößert im Verhältnis zu anderen Elementen dargestellt sind.
Figur 1 zeigt eine rasterelektronenmikroskopische Aufnahme eines herkömmlich hergestellten Seltenerd-Magnetpulvers.
Figur 2 zeigt beispielhaft schematisch dargestellte Einzelpartikel eines herkömmlich hergestellten Seltenerd-Magnetpulvers.
Figur 3 zeigt eine rasterelektronenmikroskopische Aufnahme eines optimierten Ausgangsmaterials zur Herstellung von Seltenerd-Magneten.
Figur 4 zeigt beispielhaft schematisch dargestellte Einzelpartikel des optimierten Ausgangsmaterials.
Figur 5 zeigt einzelne Verfahrensschritte zur Herstellung eines optimierten Seltenerd-Magnetpulvers zur Fertigung von Seltenerd-Magneten, basierend auf mindestens einem magnetischen bzw. magnetisierbaren Rohmaterial.
Figur 6 zeigt schematisch eine Anlage zur Herstellung eines pulverförmigen und zur Fertigung von Seltenerd-Magneten vorgesehenen Ausgangsmaterials.

Für gleiche oder gleich wirkende Elemente der Erfindung werden identische Bezugszeichen verwendet. Ferner werden der Übersicht halber nur Bezugszeichen in den einzelnen Figuren dargestellt, die für die Beschreibung der jeweiligen Figur erforderlich sind. Die dargestellten Ausführungsformen stellen lediglich Beispiele dar, wie die erfindungsgemäße Vorrichtung oder das erfindungsgemäße Verfahren ausgestaltet sein können und stellen keine abschließende Begrenzung dar.

Figur 1 zeigt eine rasterelektronenmikroskopische Aufnahme eines herkömmlich hergestellten Seltenerd-Magnetpulvers und Figur 2 zeigt beispielhaft schematisch dargestellte Einzelpartikel 2 eines solchen herkömmlich hergestellten Seltenerd-Magnetpulvers 1. Die Herstellung des Seltenerd-Magnetpulver 1 erfolgt beispielsweise durch Vermahlen eines entsprechenden Rohmaterials. Bei dem magnetischen bzw. magnetisierbaren Rohmaterial kann es sich um Legierungen umfassend ferromagnetische Metalle, beispielsweise Eisen, Nickel, Cobalt, insbesondere eine Legierung aus Neodym, Eisen und Bor (NdFeB), oder aber um Altmagnete oder Mischungen aus Seltenerd- Legierungen und Altmagneten handeln. Dabei wird das magnetische bzw. magnetisierbare Rohmaterial beispielsweise in Fließbettstrahlmühlen oder ähnlichen Mahlanlagen derart vermahlen, dass ein feines Seltenerd-Magnetpulver 1 entsteht, bei dem die durchschnittliche Partikelgröße (d50-Wert) der Pulverteilchen 2 zwischen 2 µm bis 10 µm, vorzugsweise zwischen 3 µm bis 5 µm liegt.

Wie in den Figuren 1 und 2 deutlich zu erkennen ist, enthält dieses Seltenerd-Magnetpulver 1 Pulverteilchen 2 mit scharfen Ecken 3 und Kanten 4. Wird dieses herkömmlich hergestellte Seltenerd-Magnetpulver 1 nunmehr zur Magnetherstellung verwendet, so entstehen Magnete 5 (vergleiche Figur 5), deren Magnetwerte bzw. magnetische Energiedichten deutlich unterhalb der theoretisch berechneten Werte liegen.

Figur 3 zeigt eine rasterelektronenmikroskopische Aufnahme eines zweiten optimierten Ausgangsmaterials AM2 zur Herstellung von Seltenerd-Magneten 20 - vergleiche hierzu auch die Figurenbeschreibung von Figur 5 - und Figur 4 zeigt beispielhaft schematisch dargestellte Einzelpartikel 12, 12a, 12b des zweiten optimierten Ausgangsmaterials AM 2.

Das zweite optimierte Ausgangsmaterial AM2 wird insbesondere durch ein Verfahren hergestellt, wie es im Zusammenhang mit Figur 5 nachfolgend detailliert beschrieben wird. Das zweite optimierte Ausgangsmaterial AM2 enthält insbesondere Pulverteilchen 12, die im Vergleich zu den Pulverteilchen 2 des Seltenerd-Magnetpulvers 1 nur eine deutlich reduzierte Anzahl an abgerundeten Ecken 13 und abgerundeten Kanten 14 aufweisen, insbesondere angerundete und/oder abgerundete Pulverteilchen 12a bzw. gerundete Pulverteilchen 12b.

Figur 5 zeigt einzelne Verfahrensschritte zur Herstellung eines optimierten Ausgangsmaterials AM1, AM2, insbesondere eines optimierten Seltenerd-Magnetpulvers 10 oder eines durch zusätzliche Klassierung weiter optimierten Seltenerd-Magnetpulvers, zur Fertigung von Seltenerd-Magneten 19, 20, basierend auf mindestens einem magnetischen bzw. magnetisierbaren Rohmaterial M. Figur 6 zeigt schematisch eine Anlage 25 zur Herstellung eines pulverförmigen und zur Fertigung von Seltenerd-Magneten 20 vorgesehenen Ausgangsmaterials AM2.

In einem ersten Verfahrensschritt wird mindestens ein magnetisches bzw. magnetisierbares Rohmaterial M bereitgestellt. Bei dem mindestens einen magnetischen bzw. magnetisierbaren Rohmaterial M handelt es sich vorzugsweise um Seltenerd-Legierungen und/oder um Altmagnete, insbesondere um Nd-Fe-B-Legierungen und/oder Nd-Fe-B-Altmagnete.

In einem nächsten Verfahrensschritt wird das bereitgestellte mindestens eine magnetische bzw. magnetisierbare Rohmaterial M zerkleinert, wobei aus dem mindestens einen magnetischen bzw. magnetisierbaren Rohmaterial M ein pulverförmiges Zwischenprodukt ZP, insbesondere ein Seltenerd-Magnetpulver 1 mit Pulverteilchen 2 mit Ecken 3 und Kanten 4 gemäß den Figuren 1 und 2 entsteht.

Die Zerkleinerung erfolgt vermittels einer Zerkleinerungseinrichtung 30, beispielsweise vermittels herkömmlich bekannter Zerkleinerungstechniken. Eine erste Grobzerkleinerung zur Herstellung von Grobpulver mit einer Partikelgröße von circa 100 µm bis 300 µm kann beispielsweise durch den Einsatz von mechanischen Zerkleinerungsanlagen, wie Mühlen 31 und/oder durch die Verwendung von Wasserstofftechnologie erfolgen. Für die Feinmahlung bzw. zur Herstellung von Feinpulver mit einer Partikelgröße von circa 0,1 µm bis 20 µm werden Mahlanlagen zur Feinmahlung, wie beispielsweise Fließbettstrahlmühlen 32 oder ähnliche Mahlanlagen eingesetzt, die insbesondere unter Schutzgas S betrieben werden. Bei dem verwendeten Schutzgas handelt es sich für gewöhnlich um Stickstoff oder Argon. Ein derartig hergestelltes Seltenerd-Magnetpulver 1 wird beispielsweise zur Herstellung herkömmlicher Seltenerd- Magnete 5 verwendet. In einem weiteren Verfahrensschritt wird nunmehr dieses Seltenerd-Magnetpulver 1 unter Schutzgas S in eine Schleifvorrichtung 40 eingefüllt und dann in dieser Schleifvorrichtung 40 unter Schutzgas S eine definierte Zeitspanne bewegt. Dabei werden die Pulverteilchen 2 des Seltenerd-Magnetpulvers 1 innerhalb der Schleifvorrichtung 40 herumgewirbelt. Vorzugsweise liegt die definierte Zeitspanne für diesen Verfahrensschritt zwischen 0,5 Stunden und 3 Stunden, insbesondere bei circa einer Stunde.

Der Aufnahmeraum der Schleifvorrichtung 40 wird dabei nicht vollständig mit Seltenerd-Magnetpulver 1 befüllt. Vorzugsweise wird der Aufnahmeraum derart befüllt, dass das Seltenerd-Magnetpulver 1 zwischen 50% und 99% des Mahlraums ausfüllt. Insbesondere wird der Aufnahmeraum derart befüllt, dass das Seltenerd-Magnetpulver 1 mindestens 80% des Aufnahmeraums ausfüllt. Die restlichen 20% des Mahlraums werden durch Schutzgas S ausgefüllt.

In der Schleifvorrichtung 40 wird das Seltenerd-Magnetpulver 1 kräftig herumgewirbelt, wodurch die Ecken 3 und Kanten 4 der Pulverteilchen 2 durch gegenseitige Reibung der Pulverteilchen 2 untereinander aneinander abgeschliffen werden. Dadurch entsteht ein optimiertes Seltenerd-Magnetpulver 10 mit verrundeten Pulverteilchen 12 gemäß Figuren 3 und 4. In der Schleifvorrichtung 40 erfolgt erfindungsgemäß keine weitere Vermahlung des Seltenerd-Magnetpulvers 1, so dass keine frischen scharfen Ecken 3 und Bruchkanten 4 entstehen können.

Die Schleifvorrichtung 40 wird erfindungsgemäß mit einem geringen Gasdruck zwischen 0,25 bar und 1,00 bar. Der Gasdruck muss dabei jeweils so angepasst werden, dass das Zwischenprodukt ZP beziehungsweise Seltenerd-Magnetpulver 1 zwar in der Schleifvorrichtung 40 herumgewirbelt werden kann, so dass die Pulverteilchen 2 aneinander reiben, wodurch die Ecken 3 und Kanten 4 abgerieben und verrundete Pulverteilchen 12 gemäß Figuren 3 und 4 gebildet werden. Die Energie der Pulverteilchen 2 und 12 darf dabei jedoch nicht für eine weitere Vermahlung ausreichen. Vorzugsweise wird das herkömmlich hergestellte Seltenerd-Magnetpulver 1 so lange in der Schleifvorrichtung 40 behandelt, bis weitgehend nur noch gerundete Pulverteilchen 12b gemäß Figur 4 vorhanden sind.

Durch das Verrunden entsteht ein optimiertes Seltenerd-Magnetpulver 10, das nunmehr bereits als erstes Ausgangsmaterial AM1 für die Herstellung von ersten optimierten Seltenerd-Magneten 19 verwendet werden kann. Das optimierte Seltenerd-Magnetpulver 10 enthält neben den verrundeten Pulverteilchen 12 - vergleiche auch Figuren 3 und 4 - jedoch noch Feinstabriebanteile F, die insbesondere den Abrieb der Ecken 3 und Kanten 4 der Pulverteilchen 2 des Seltenerd-Magnetpulvers 1 darstellen. In einem optionalen Verfahrensschritt werden diese Feinstabriebanteile F entfernt, um ein weiter optimiertes zweites Ausgangsmaterial AM2 für die Herstellung von zweiten weiter optimierten Seltenerd-Magneten 20 herzustellen. Vorzugsweise werden die Feinstabriebanteile F entfernt, indem das erste optimierte Seltenerd-Magnetpulver 10 nachfolgend in einer Trenneinrichtung 50, beispielsweise einem schnell rotierenden, dynamischen Sichter 51, klassiert wird, so dass das zweite Ausgangsmaterial AM2 für die Herstellung von zweiten weiter optimierten Seltenerd-Magneten 20 nur noch verrundete Pulverteilchen 12 enthält.

Es konnte experimentell nachgewiesen werden, dass erste optimierte Seltenerd- Magnete 19 und insbesondere zweite weiter optimierte Seltenerd- Magnete 20 Magnetwerte bzw. magnetische Energiedichten aufweisen, die höher sind als die Magnetwerte bzw. magnetische Energiedichten von Seltenerd-Magneten 5, die aus einem herkömmlich hergestellten Seltenerd- Magnetpulver 1 gefertigt werden. Insbesondere weisen die zweiten Seltenerd-Magnete 20 aus einem zweiten optimierten Ausgangsmaterial AM2 einen Magnetwert bzw. einen Wert der magnetischen Energiedichte auf, der sich deutlich an einen theoretisch berechneten optimalen Wert annähert.

Wenn auch im Zusammenhang der Figuren generell von "schematischen" Darstellungen und Ansichten die Rede ist, so ist damit keineswegs gemeint, dass die Figurendarstellungen und deren Beschreibung hinsichtlich der Offenbarung der Erfindung von untergeordneter Bedeutung sein sollen. Der Fachmann ist durchaus in der Lage, aus den schematisch und abstrakt gezeichneten Darstellungen genug an Informationen zu entnehmen, die ihm das Verständnis der Erfindung erleichtern, ohne dass er etwa aus den gezeichneten und möglicherweise nicht exakt maßstabsgerechten Größenverhältnissen der Pulverteilchen oder anderer gezeichneter Elemente in irgendeiner Weise in seinem Verständnis beeinträchtigt wäre. Die Figuren ermöglichen es dem Fachmann als Leser somit, anhand der konkreter erläuterten Umsetzungen des erfindungsgemäßen Verfahrens und der konkreter erläuterten Funktionsweise der erfindungsgemäßen Vorrichtung ein besseres Verständnis für den in den Ansprüchen sowie im allgemeinen Teil der Beschreibung allgemeiner und/oder abstrakter formulierten Erfindungsgedanken abzuleiten.

Die Erfindung wurde unter Bezugnahme auf eine bevorzugte Ausführungsform beschrieben. Es ist jedoch für einen Fachmann vorstellbar, dass Abwandlungen oder Änderungen der Erfindung gemacht werden können, ohne dabei den Schutzbereich der nachstehenden Ansprüche zu verlassen.

### Bezugszeichenliste

- 1: Seltenerd-Magnetpulver
- 2: Pulverteilchen
- 3: Ecke
- 4: Kante / Bruchkante
- 5: herkömmlicher Seltenerd-Magnet
- 10: optimiertes Seltenerd-Magnetpulver
- 12: Pulverteilchen
- 12a: angerundete und/oder abgerundete Pulverteilchen
- 12b: gerundete Pulverteilchen
- 13: abgerundete Ecke
- 14: abgerundete Kante
- 19: optimierter Seltenerd- Magnet
- 20: weiter optimierter Seltenerd- Magnet
- 25: Anlage
- 30: Zerkleinerungseinrichtung
- 31: Mühle
- 32: Fließbettstrahlmühle
- 40: Schleifvorrichtung
- 50: Trenneinrichtung
- 51: Sichter

- AM1, AM2: Ausgangsmaterial
- F: Feinstabriebanteile
- M: magnetisches bzw. magnetisierbares Rohmaterial
- S: Schutzgas
- ZP: Zwischenprodukt

## Patentansprüche

1. Verfahren zur Herstellung eines pulverförmigen und zur Fertigung von Seltenerd-Magneten vorgesehenen Ausgangsmaterials (AM1, AM2), umfassend die folgenden Schritte:
- Bereitstellen mindestens eines magnetischen bzw. magnetisierbaren Rohmaterials (M);
- Zerkleinern des bereitgestellten mindestens einen magnetischen bzw. magnetisierbaren Rohmaterials (M) in einem ersten Verfahrensschritt, wobei aus dem mindestens einen magnetischen bzw. magnetisierbaren Rohmaterial (M) ein pulverförmiges Zwischenprodukt (ZP) entsteht, wobei die Pulverteilchen (2) des pulverförmiges Zwischenproduktes (ZP) Ecken (3) und/oder Kanten (4) aufweisen;
- Verrunden der Pulverteilchen (2) des pulverförmigen Zwischenproduktes (ZP) in einem dem ersten Verfahrensschritt nachfolgenden zweiten Verfahrensschritt unter Ausbildung eines mit verrundeten Pulverteilchen (12) versehenen pulverförmigen Produktes (10); wobei zum Verrunden der Pulverteilchen (2) des pulverförmigen Zwischenproduktes (ZP) die Ecken und Kanten derselben reduziert und/oder abgeschliffen werden, wobei die dabei entstehenden verrundeten Pulverteilchen (12) des pulverförmigen Produktes (10) dieselbe Größe wie die kantigen Pulverteilchen (2) des pulverförmigen Zwischenprodukts (ZP) aufweisen, nämlich eine Partikelgröße von 2 µm bis 10 µm, vorzugsweise zwischen 3 µm bis 5 µm,
- wobei der Schleifprozess vermittels einer Schleifvorrichtung (40) vorgenommen wird, in der die Pulverteilchen (2) des pulverförmigen Zwischenproduktes (ZP) derart bewegt werden, dass die Pulverteilchen (2) des pulverförmigen Zwischenproduktes (ZP) aneinander reiben,
- wobei das Verrunden der Pulverteilchen (2) des pulverförmigen Zwischenproduktes (ZP) bei einem Gasdruck zwischen 0,25 bar und 1,00 bar durchgeführt wird;
- Verwendung des optimierten pulverförmigen Produktes (10) als erstes Ausgangsmaterial (AM1) zur Fertigung von ersten Seltenerd-Magneten (19) oder
- Klassieren des optimierten pulverförmigen Produktes (10), wobei beim Verrunden entstandene Feinstabriebanteile (F) entfernt werden und Verwendung der nach dem Klassieren die verrundeten Pulverteilchen (12) umfassende Fraktion als zweites Ausgangsmaterial (AM2) zur Fertigung von zweiten Seltenerd-Magneten (20).

2. Verfahren nach Anspruch 1, wobei der Schleifprozess unter Verwendung eines Schutzgases (S) durchgeführt wird.

3. Verfahren nach Anspruch 2, wobei die Schleifvorrichtung (40) einen Aufnahmeraum umfasst, in den die Pulverteilchen (2) des pulverförmigen Zwischenproduktes (ZP) eingefüllt und derart bewegt werden, dass sie aneinander reiben, wobei der Aufnahmeraum zwischen 50% bis 99% mit pulverförmigem Zwischenprodukt (ZP) befüllt ist, insbesondere wobei das pulverförmige Zwischenprodukt (ZP) mindestens 80% des Aufnahmeraums ausfüllt.

4. Verfahren nach Anspruch 3, wobei das pulverförmige Zwischenprodukt (ZP) mindestens 80% des Aufnahmeraums ausfüllt.

5. Verfahren nach Anspruch 3 oder 4, wobei der restliche Raum innerhalb des Aufnahmeraums durch Schutzgas (S) ausgefüllt ist.

6. Verfahren nach Anspruch 1, wobei die unter Verwendung des optimierten pulverförmigen Produktes (10) hergestellten ersten Seltenerd-Magnete (19) im Vergleich zu Seltenerd-Magneten (5), die vermittels eines herkömmlich verwendeten Zerkleinerungsmaterials hergestellt werden, insbesondere unter Verwendung eines pulverförmigen Zwischenproduktes (ZP), einen erhöhten Magnetwert bzw. einer höhere magnetische Energiedichte aufweisen.

7. Verfahren nach Anspruch 1, wobei die unter Verwendung des optimierten pulverförmigen Produktes (10) hergestellten ersten Seltenerd- Magnete (19) im Vergleich zu Seltenerd- Magneten (5), die vermittels eines pulverförmigen Zwischenproduktes (ZP) hergestellt werden, einen erhöhten Magnetwert bzw. eine höhere magnetische Energiedichte aufweisen.

8. Verfahren nach Anspruch 1, wobei die unter Verwendung der nach dem Klassieren die verrundeten Pulverteilchen (12) umfassenden Fraktion hergestellten zweiten Seltenerd- Magnete (20) im Vergleich zu Seltenerd-Magneten (5), die vermittels eines herkömmlich verwendeten Zerkleinerungsmaterials hergestellt werden, einen erhöhten Magnetwert bzw. einer höhere magnetische Energiedichte aufweisen.

9. Verfahren nach Anspruch 1, wobei die unter Verwendung der nach dem Klassieren die verrundeten Pulverteilchen (12) umfassenden Fraktion hergestellten zweiten Seltenerd- Magnete (20) im Vergleich zu Seltenerd-Magneten (5), die unter Verwendung eines pulverförmigen Zwischenproduktes (ZP) hergestellt werden, einen erhöhten Magnetwert bzw. eine erhöhte magnetische Energiedichte aufweisen.

10. Verfahren zum Betreiben einer Anlage (25) zur Herstellung eines pulverförmigen und zur Fertigung von Seltenerd-Magneten vorgesehenen Ausgangsmaterials (AM1, AM2), die Anlage (25) umfassend
- mindestens eine Zerkleinerungseinrichtung (30) zur Herstellung eines pulverförmigen Zwischenproduktes (ZP) durch Zerkleinern eines bereitgestellten magnetischen bzw. magnetisierbaren Rohmaterials (M), wobei das pulverförmige Zwischenprodukt (ZP) Pulverteilchen (2) mit Ecken (3) und/oder Kanten (4) umfasst; und
- eine Schleifvorrichtung (40), die zum Verrunden der Pulverteilchen (2) des pulverförmigen Zwischenproduktes (ZP) ausgebildet ist, wobei ein erstes Ausgangsmaterial (AM1) in Form eines optimierten pulverförmigen Produktes (10) mit verrundeten Pulverteilchen (12) zur Fertigung von ersten Seltenerd-Magneten (20) generierbar ist wobei beim Verrunden der Pulverteilchen (2) des pulverförmigen Zwischenprodukts (ZP) die Ecken und Kanten derselben reduziert und/oder abgeschliffen werden
- wobei der Schleifprozess vermittels der Schleifvorrichtung (40) vorgenommen wird, indem die Pulverteilchen (2) des pulverförmigen Zwischenproduktes (ZP) innerhalb der Schleifvorrichtung (40) derart bewegt werden, dass die Pulverteilchen (2) des pulverförmigen Zwischenproduktes (ZP) aneinander reiben,
- wobei das Verrunden der Pulverteilchen (2) des pulverförmigen Zwischenproduktes (ZP) bei einem Gasdruck zwischen 0,25 bar und 1,00 bar durchgeführt wird;
- wobei eine Größe der verrundeten Pulverteilchen (12) des optimierten pulverförmigen Produktes (10) dieselbe Größe wie die kantigen Pulverteilchen (2) des pulverförmigen Zwischenprodukts (ZP) ist, wobei die Pulverteilchen (12) eine Partikelgröße von 2 µm bis 10 µm, vorzugsweise zwischen 3 µm bis 5 µm, aufweisen.

11. Verfahren nach Anspruch 10, weiterhin umfassend eine Trenneinrichtung (50), welche zur Klassierung des optimierten pulverförmigen Produktes (10) in eine Feinpulverfraktion und eine Grobpulverfraktion ausgebildet ist, wobei die Grobpulverfraktion die in der Schleifvorrichtung (40) ausgebildeten verrundeten Pulverteilchen (12) umfasst, wodurch ein weiter optimiertes zweites Ausgangsmaterial (AM2) zur Fertigung von zweiten Seltenerd-Magneten (20) generierbar ist.

## Claims

1. A method for the production of powdery starting material (AM1, AM2), which is provided for the manufacture of rare earth magnets, comprising the following steps:
- providing at least one magnetic or magnetizable raw material (M), respectively;
- comminuting the provided at least one magnetic or magnetizable raw material (M), respectively, in a first method step, wherein a powdery intermediate product (ZP) is created from the at least one magnetic or magnetizable raw material (M), respectively, wherein the powder particles (2) of the powdery intermediate product (ZP) have corners (3) and/or edges (4);
- rounding the powder particles (2) of the powdery intermediate product (ZP) in a second method step following the first method step by forming a powdery product (10), which is provided with rounded powder particles (12); wherein for the rounding of the powder particles (2) of the powdery intermediate product (ZP), the corners and edges thereof are reduced and/or abraded, wherein the rounded powder particles (12) of the powdery product (10) created thereby have the same size as the edged powder particles (2) of the powdery intermediate product (ZP), namely a particle size of 2 um to 10 um, preferably between 3 um to 5 um,
- wherein the abrading process is performed by means of an abrading device (40), in which the powder particles (2) of the powdery intermediate product (ZP) are moved in such a way that the powder particles (2) of the powdery intermediate product (ZP) rub against each other,
- wherein the rounding of the powder particles (2) of the powdery intermediate product (ZP) is performed at a gas pressure of between 0.25 bar and 1.00 bar;
- use of the optimized powdery product (10) as first starting material (AM1) for the manufacture of first rare earth magnets (19) or
- classifying the optimized powdery product (10), wherein very fine abrasion portions (F) created in response to the rounding are removed and use of the fraction comprising the rounded powder particles (12) after the classification as second starting material (AM2) for the manufacture of second rare earth magnets (20).

2. The method according to claim 1, wherein the abrading process is performed by using a protective gas (S).

3. The method according to claim 2 , wherein the abrading device (40) comprises a receiving space, into which the powder particles (2) of the powdery intermediate product (ZP) are filled and are moved in such a way that they rub against each other, wherein between 50% and 99 % of the receiving space is filled with powdery intermediate product (ZP), in particular wherein the powdery intermediate product (ZP) fills at least 80% of the receiving space.

4. The method according to claim 3, wherein the powdery intermediate product (ZP) fills at least 80% of the receiving space.

5. The method according to claim 3 or 4, wherein the remaining space within the receiving space is filled with protective gas (S).

6. The method according to claim 1, wherein the first rare earth magnets (19) produced by using the optimized powdery product (10) have an increased magnetic value or a higher magnetic energy density, respectively, compared to rare earth magnets (5), which are produced by means of a conventionally used comminution material, in particular by using a powdery intermediate product (ZP) .

7. The method according to claim 1, wherein the first rare earth magnets (19) produced by using the optimized powdery product (10) have an increased magnetic value or a higher magnetic energy density, respectively, compared to rare earth magnets (5), which are produced by means of a powdery intermediate product (ZP).

8. The method according to claim 1, wherein the second rare earth magnets (20) produced by using the fraction comprising the rounded powder particles (12) after the classification, have an increased magnetic value or a higher magnetic energy density, respectively, compared to rare earth magnets (5), which are produced by means of a conventionally used comminution material.

9. The method according to claim 1, wherein the second rare earth magnets (20) produced by using the fraction comprising the rounded powder particles (12) after the classification, have an increased magnetic value or an increased magnetic energy density, respectively, compared to rare earth magnets (5), which are produced by using a powdery intermediate product (ZP).

10. A method for operating a plant (25) for the production of a powdery starting material (AM1, AM2), which is provided for the manufacture of rare earth magnets, the plant (25) comprising
- at least one comminution apparatus (30) for the production of a powdery intermediate product (ZP) by comminuting a provided magnetic or magnetizable raw material (M), respectively, wherein the powdery intermediate product (ZP) comprises powder particles (2) with corners (3) and/or edges (4); and
- an abrading device (40), which is embodied for the rounding of the powder particles (2) of the powdery intermediate product (ZP), wherein a first starting material (AM1) in the form of an optimized powdery product (10) comprising rounded powder particles (12) can be generated for the manufacture of first rare earth magnets (20) wherein in response to the rounding of the powder particles (2) of the powdery intermediate product (ZP), the corners and edges thereof are reduced and/or abraded
- wherein the abrading process is performed by means of the abrading device (40), in that the powder particles (2) of the powdery intermediate product (ZP) are moved within the abrading device (40) in such a way that the powder particles (2) of the powdery intermediate product (ZP) rub against each other,
- wherein the rounding of the powder particles (2) of the powdery intermediate product (ZP) is performed at a gas pressure of between 0.25 bar and 1.00 bar;
- wherein a size of the rounded powder particles (12) of the optimized powdery product (10) is the same size as the edged powder particles (2) of the powdery intermediate product (ZP), wherein the powder particles (12) have a particle size of 2 um to 10 um, preferably between 3 um to 5 µm.

11. The method according to claim 10, furthermore comprising a separating apparatus (50), which is embodied for the classification of the optimized powdery product (10) into a fine powder fraction and a coarse powder fraction, wherein the coarse powder fraction comprises the rounded powder particles (12) formed in the abrading device (40), whereby a further optimized second starting material (AM2) can be generated for the manufacture of second rare earth magnets (20).

## Revendications

1. Procédé, destiné à produire une matière de départ (AM1, AM2) pulvérulente et prévue pour fabriquer des aimants aux terres rares, comprenant les étapes suivantes, consistant à :
- mettre à disposition au moins une matière première (M) magnétique ou magnétisable ;
- broyer l'au moins une matière première (M) magnétique ou magnétisable dans une première étape de procédé, à partir de l'au moins une matière première (M) magnétique ou magnétisable résultant un produit intermédiaire (ZP) pulvérulent, les particules de poudre (2) du produit intermédiaire (ZP) pulvérulent comportant des angles (3) et / ou des arêtes (4) ;
- arrondir les particules de poudre (2) du produit intermédiaire (ZP) pulvérulent dans une deuxième étape de procédé suivant la première étape de procédé, en créant un produit (10) pulvérulent muni de particules de poudre (12) arrondies ; pour arrondir les particules de poudre (2) du produit intermédiaire (ZP) pulvérulent, les angles et les arêtes de celles-ci étant réduits et / ou abrasés, les particules de poudre (12) arrondies du produit (10) pulvérulent générées à cet effet présentant la même taille que les particules de poudre (2) anguleuses du produit intermédiaire (ZP) pulvérulent, à savoir une taille de particules de 2 µm à 10 µm, de préférence comprise entre 3 µm et 5 µm,
- le processus d'abrasion étant réalisé au moyen d'un dispositif d'abrasion (40), dans lequel les particules de poudre (2) du produit intermédiaire (ZP) pulvérulent sont déplacées de telle sorte, que les particules de poudre (2) du produit intermédiaire (ZP) pulvérulent se frottent les unes contre les autres,
- l'arrondissement des particules de poudre (2) du produit intermédiaire (ZP) pulvérulent étant réalisé à une pression gazeuse comprise entre 0,25 bar et 1,00 bar ;
- utiliser le produit (10) pulvérulent optimisé en tant que première matière de départ (AM1) pour la fabrication de premiers aimants aux terres rares (19) ou
- classifier le produit (10) pulvérulent optimisé, les parts d'abrasion (F) les plus fines obtenues lors de l'arrondissement étant éliminées et utiliser la fraction comprenant les particules de poudre (12) arrondies après la classification en tant que deuxième matière de départ (AM2) pour la fabrication de deuxièmes aimants aux terres rares (20) .

2. Procédé selon la revendication 1, le processus d'abrasion étant réalisé en utilisant un gaz protecteur (S).

3. Procédé selon la revendication 2, le dispositif d'abrasion (40) comprenant un réceptacle dans lequel les particules de poudre (2) du produit intermédiaire (ZP) pulvérulent sont chargées et déplacées de sorte à se frotter les unes contre les autres, le réceptacle étant chargé à raison de 50 % à 99 % de produit intermédiaire (ZP) pulvérulent, notamment le produit intermédiaire (ZP) pulvérulent remplissant au moins 80% du réceptacle.

4. Procédé selon la revendication 3, le produit intermédiaire (ZP) pulvérulent remplissant au moins 80% du réceptacle.

5. Procédé selon la revendication 3 ou 4, l'espace restant au sein du réceptacle étant rempli de gaz protecteur (S).

6. Procédé selon la revendication 1, les premiers aimants aux terres rares (19) produits en utilisant le produit (10) pulvérulent optimisé présentant, en comparaison d'aimants aux terres rares (5), qui sont produits à l'aide d'un matériel de broyage utilisé conventionnellement, notamment en utilisant un produit intermédiaire (ZP) pulvérulent une valeur magnétique plus élevée ou une densité d'énergie magnétique supérieure.

7. Procédé selon la revendication 1, les premiers aimants aux terres rares (19) produits en utilisant le produit (10) pulvérulent optimisé présentant, en comparaison d'aimants aux terres rares (5), qui sont produits à l'aide d'un produit intermédiaire (ZP) pulvérulent une valeur magnétique plus élevée ou une densité d'énergie magnétique supérieure.

8. Procédé selon la revendication 1, les deuxièmes aimants aux terres rares (20) produits en utilisant la fraction comprenant après la classification les particules de poudre (12) arrondies présentant, en comparaison d'aimants aux terres rares (5), qui sont produits à l'aide d'un matériel de broyage utilisé conventionnellement une valeur magnétique plus élevée ou une densité d'énergie magnétique supérieure.

9. Procédé selon la revendication 1, les deuxièmes aimants aux terres rares (20) produits en utilisant la fraction comprenant les particules de poudre (12) arrondies après la classification présentant, en comparaison d'aimants aux terres rares (5), qui sont produits en utilisant un produit intermédiaire (ZP) pulvérulent une valeur magnétique plus élevée ou une densité d'énergie magnétique supérieure.

10. Procédé, destiné à faire fonctionner une installation (25) de production d'une matière de départ (AM1, AM2) pulvérulente et prévue pour la fabrication d'aimants aux terres rares, l'installation (25) comprenant
- au moins un dispositif de broyage (30) pour la production d'un produit intermédiaire (ZP) pulvérulent, par broyage d'une matière première (M) magnétique ou magnétisable mise à disposition, le produit intermédiaire (ZP) pulvérulent comprenant des particules de poudre (2) pourvues d'angles (3) et / ou d'arêtes (4) ; et
- un dispositif d'abrasion (40), qui est conçu pour arrondir les particules de poudre (2) du produit intermédiaire (ZP) pulvérulent, une première matière de départ (AM1) sous la forme d'un produit (10) pulvérulent optimisé comprenant des particules de poudre (12) arrondies pouvant être générée pour fabriquer des premiers aimants aux terres rares (20), lors de l'arrondissement des particules de poudre (2) du produit intermédiaire (ZP) pulvérulent, les angles et arêtes de celles-ci étant réduits et / ou abrasés,
- le processus d'abrasion étant réalisé à l'aide du dispositif d'abrasion (40) en ce que les particules de poudre (2) du produit intermédiaire (ZP) pulvérulent sont déplacées au sein du dispositif d'abrasion (40) de telle sorte que les particules de poudre (2) du produit intermédiaire (ZP) pulvérulent se frottent les unes contre les autres,
- l'arrondissement des particules de poudre (2) du produit intermédiaire (ZP) pulvérulent étant réalisé à une pression gazeuse comprise entre 0,25 bar et 1,00 bar ;
- une taille des particules de poudre (12) arrondies du produit (10) pulvérulent optimisé étant la même taille que celle des particules de poudre (2) angulaires du produit intermédiaire (ZP) pulvérulent, les particules de poudre (12) présentant une taille de particules de 2 µm à 10 µm, de préférence, comprise entre 3 µm et 5 µm.

11. Procédé selon la revendication 10, comprenant par ailleurs un dispositif de séparation (50), lequel est conçu pour classifier le produit (10) pulvérulent optimisé en une fraction de poudre fine et en une fraction de poudre grossière, la fraction de poudre grossière comprenant les particules de poudre (12) arrondies constituées dans le dispositif d'abrasion (40), suite à quoi, une autre deuxième matière de départ (AM2) optimisée pouvant être générée, pour fabriquer des deuxièmes aimants aux terres rares (20).
